# EUROPÄISCHE PATENTSCHRIFT

(11) **EP 0 384 505 B1**
(45) Veröffentlichungstag und Bekanntmachung des Hinweises auf die Patenterteilung: **28.04.1993**
(21) Anmeldenummer: 90200246.8
(22) Anmeldetag: 27.01.1990
(51) Int. Cl.: H01F 5/00

(54) **Verfahren zum kontinuierlichen Beschichten von Drähten sowie die Verwendung der so hergestellten Drähte**
Process for continuously coating wires, and use of the wires so obtained
Procédé de revêtement en continu de fils et utilisation des fils ainsi obtenus

(30) Priorität: 21.02.1989 DE 3905287
(43) Veröffentlichungstag der Anmeldung: 29.08.1990
(73) Patentinhaber: BASF Lacke + Farben AG, 48165 Münster-Hiltrup (DE); LACKDRAHT UNION GMBH, D-27232 Sulingen (DE)
(72) Erfinder: Lienert, Klaus-Wilhelm, D-2000 Hamburg 50 (DE); Von Loh, Knut, D-2060 Bad Oldesloe (DE); Reiser, Hans-Joachim, D-2838 Sulingen (DE); Mertens, Paul, D-4050 Mönchengladbach 4 (DE)
(74) Vertreter: Münch, Volker, Dr.

(56) Entgegenhaltungen:
- WO-A-87/05147
- US-A- 4 503 284

## Beschreibung

Gegenstand der vorliegenden Erfindung ist ein Verfahren zum kontinuierlichen Beschichten von Drähten, bei dem
I) eine kontinuierliche, lückenfrei anliegende Isolierschicht auf der Drahtoberfläche erzeugt wird, indem der Draht zunächst mit einem isolierenden Lack beschichtet wird und
II) auf die Isolierschicht eine weitere, elektrisch leitfähige Schicht aufgebracht wird, indem der im Verfahrensschritt (I) hergestellte isolierte Draht mit einem elektrisch leitfähigen Lack beschichtet wird.

Die vorliegende Erfindung betrifft außerdem nach diesem Verfahren hergestellte Drähte sowie die Verwendung dieser Drähte als energiespeichernde induktive Wicklung.
Energiespeichernde induktive Wicklungen, die aus einem Runddraht aus einem elektrisch leitenden Material, wie z. B. Kupfer, Aluminium usw. mit einer gleichmäßigen und lückenlosen, konzentrischen Lackisolierschicht auf der Drahtoberfläche und einer auf dieser dielektrischen Schicht angeordneten elektrisch leitfähigen Schicht aufgebaut sind, sind bereits aus der DE-OS 36 04 579 bekannt. Gemäß der Lehre der DE-OS 36 04 579 wird diese leitfähige Schicht aber durch Aufbringen einer dünnen Metallschicht hergestellt. Dies hat den Nachteil, daß hierzu apparativ sowie kosten- und zeitaufwendige Verfahren, beispielsweise Aufdampfen dieser Metallschicht im Vakuum, erforderlich sind. So kann insbesondere diese Metallschicht nicht mit Hilfe üblicher Drahtlackiermaschinen appliziert werden, so daß für den Drahtlackierer zur Herstellung derartiger Wickeldrähte zusätzliche Investitionen erforderlich sind.
Außerdem ist die metallische Schicht bei der Verarbeitung des Wickeldrahtes problematisch, da sie reißt, wenn der Draht in der Wickelmaschine gedehnt wird.

Weiterhin ist aus der US-PS 3,660,592 ein Verfahren gemäß Oberbegriff des ersten Patentanspruchs bekannt. Bei diesem Verfahren wird direkt auf die Drahtoberfläche ein isolierender Lack auf Polyimid-Basis aufgebracht. Auf dieser Isolierschicht wird entweder eine Graphitdispersion oder ein Lack auf Basis von Fluorkohlenstoffharzen als Bindemittel, der 0,5 bis 75 Gew.-%, bezogen auf das Fluorkohlenstoffharz, Graphit enthält, aufgebracht.
Nachteilig bei diesem Verfahren der US-PS 3,660,592 ist wiederum, daß die graphithaltigen Lacke auf Basis von Fluorkohlenstoffharz nicht mit den bei der Drahtlackierung üblicherweise eingesetzten Lackiermaschinen applizierbar sind. Weiterhin treten Probleme bei der Weiterverarbeitung des beschichteten Drahtes auf. So müssen beispielsweise die Wickelmaschinen an den Lackdraht angepaßt werden. Probleme treten insbesondere bei dünnen Drähten (Drahtdurchmesser < 0,35 mm) auch dadurch auf, daß diese Lacke auf Fluorkohlenstoff-Basis nicht verzinnbar sind. Dies bedeutet, daß vor dem Löten des Drahtes die Lackschicht entfernt werden muß, was gerade bei dünnen Drähten erhebliche Probleme verursacht. Schließlich stellt auch der hohe Preis von Fluorkohlenstoffharzen einen erheblichen wirtschaftlichen Nachteil dar.

Schließlich sind aus der US-PS 4,503,284 Halbleiterdrähte bekannt, die aus einem metallischen Leiterkern, einer auf den Leiterkern aufgebrachten isolierenden Lackschicht und einer auf die isolierende Lackschicht aufgebrachten elektrisch leitfähigen Schicht bestehen. Diese Halbleiterdrähte werden zur Herstellung elektromagnetischer Bauteile eingesetzt. Gegenüber herkömmlichen, nur mit einer Isolierschicht versehenen Drähten bieten sie den Vorteil, daß durch ihre Verwendung in den elektromagnetischen Bauteilen die bei schnell wechselnden Spannungen gewöhnlich auftretenden Radiofrequenz-Störsignale unterdrückt werden.
Sowohl für die Herstellung der Isolierschicht als auch für die Herstellung der Leitlackschicht werden übliche Drahtlacke auf der Basis von Polyestern, Polyamiden, Polyurethanen, Polyamidimiden u.ä. eingesetzt. Zur Erzeugung der elektrischen Leitfähigkeit werden den Leitlacken 10 bis 40 Gew.-%, bezogen auf das Gewicht der ausgehärteten Lackschicht, leitfähige und/oder magnetische Partikel zugesetzt.

Der vorliegenden Erfindung lag somit die Aufgabe zugrunde, ein Verfahren gemäß Oberbegriff des ersten Anspruchs zur Verfügung zu stellen, bei dem sowohl der isolierende Lack als auch der leitfähige Lack mit den üblichen Drahtlackiermaschinen auf unterschiedlichste Drahtdurchmesser, insbesondere auch auf dünne Drähte (Drahtdurchmesser < 0,35 mm) applizierbar und härtbar bind. Die nach diesem Verfahren hergestellten Drähte sollten für die Verwendung als Wickeldrähte zur Herstellung von z.B. Spulen, Relais, Schützen, Motoren und anderer elektronischer Geräte, in denen Induktivitäten und Kapazitäten zum Einsatz kommen können, geeignet sein.

Auch diese Wickeldrähte sollten in üblicher Weise weiterverarbeitbar sein.
Für die Eignung der nach diesem Verfahren hergestellten Drähte als Wickeldrähte ist es insbesondere erforderlich, daß sowohl die isolierende als auch die elektrisch leitfähige Beschichtung eine genügend hohe Elastizität aufweisen, so daß die Beschichtung beim Wickeln der Drähte nicht bricht. Andererseits muß aber die Beschichtung auch eine genügend hohe Härte aufweisen, um den mechanischen Beanspruchungen bei der Herstellung von Spulen u. dgl. ohne Schaden zu widerstehen.
Die der Erfindung zugrunde liegende Aufgabe wird überraschenderweise durch ein Verfahren der eingangs genannten Art gelöst, das dadurch gekennzeichnet ist, daß
A) der direkt auf die Drahtoberfläche aufgebrachte isolierende Lack ausgewählt ist aus der Gruppe der
   a) Polyesterimid-Drahtlacke, bestehend aus einer Lösungsmittellösung oder einer wäßrigen Lösung oder einer wäßrigen Dispersion eines Polyesterimidharzes, wobei die Hydroxylzahlen der Polyesterimide im Bereich von 50 bis 200 mg KOH/g liegen und 20 bis 60 gew.-%ige Lösungen der Polyesterimide in organischen Lösungsmitteln bei 23 °C Viskositäten im Bereich von 80 bis 15000 mPas aufweisen,
      oder
   b) Polyester-Drahtlacke, bestehend aus einer Lösungsmittellösung oder einer wäßrigen Dispersion eines Polyesterharzes, wobei die Polyester ein Verhältnis von Hydroxyl- zu Carboxylgruppen von 1,1 : 1 bis 2,0 : 1 aufweisen und 20 bis 60 gew.-%ige Lösungen der Polyester in organischen Lösungsmitteln bei 23 °C Viskositäten im Bereich von 40 bis 12000 mPas aufweisen,
      oder
   c) Polyurethan-Drahtlacke, bestehend aus einer Lösungsmittellösung eines hydroxylgruppenhaltigen Polyester mit einer OH-Zahl von 100 bis 450 mg KOH/g und einem im NCO/OH-Aquivalentverhältnis von 1:2 bis 9:1 hergestellten Adduktes aus Diisocyanat und Polyol, dessen freie Isocyanatgruppen vollständig blockiert sind,
      oder
   d) Polyamidimid-Drahtlacke, bestehend aus einer Lösungsmittellösung eines Polyamidimids, wobei 20 bis 40 gew.%ige Lösungen der Polyamidimide bei 23 °C Viskositäten im Bereich von 800 bis 3000 mPas aufweisen,
B) der auf den isolierten Draht aufgebrachte leitfähige Lack ebenfalls ausgewählt ist aus der Gruppe der
   e) Polyesterimid-Drahtlacke Aa oder der Polyester-Drahtlacke Ab, wobei die elektrische Leitfähigkeit dieser Drahtlacke erzeugt wird durch Zusatz einer Kombination aus 1 bis 12 Gewichtsteilen elektrisch leitfähigem Ruß und 50 bis 110 Gewichtsteilen Graphit, jeweils bezogen auf 100 Gewichtsteile Polyesterimid- bzw. Polyesterharz
      oder
   f) Polyurethan-Drahtlacke Ac, wobei die elektrische Leitfähigkeit dieser Drahtlacke erzeugt wird durch Zusatz einer Kombination aus 1 bis 35 Gewichtsteilen elektrisch leitfähigem Ruß und 2 bis 115 Gewichtsteilen Graphit, jeweils bezogen auf 100 Gewichtsteile Polyurethanharz,
      oder
   g) Polyamidimid-Drahtlacke Ad, wobei die elektrische Leitfähigkeit dieser Drahtlacke erzeugt wird durch Zusatz einer Kombination aus 1 bis 10 Gewichtsteilen elektrisch leitfähigem Ruß und 60 bis 110 Gewichtsteilen Graphit, jeweils bezogen auf 100 Gewichtsteile Polyamidimidharz.

Die als Komponente Aa verwendeten Polyesterimidharze sind bekannt und sind beispielsweise beschrieben in DE-OS 14 45 263 und DE-OS 14 95 100. Die Herstellung der Polyesterimide erfolgt in bekannter Weise durch Veresterung der mehrwertigen Carbonsäuren mit den mehrwertigen Alkoholen, gegebenenfalls unter Zusatz von Oxycarbonsäuren, und unter Verwendung von imidgruppenhaltigen Ausgangsstoffen. Anstelle der freien Säuren und/oder Alkohole können auch deren reaktionsfähige Derivate eingesetzt werden. Als Carbonsäurekomponente wird vorzugsweise Terephthalsäure eingesetzt, und als mehrwertige Alkohole werden bevorzugt Ethylenglykol, Glycerin und Tris-2-hydroxiethylisocyanurat, wobei letzteres besonders bevorzugt ist, eingesetzt. Die Verwendung von Tris-2-hydroxiethylisocyanurat führt zu einer Erhöhung der Erweichungstemperatur des erhaltenen Lackfilms.
Die imidgruppenhaltigen Ausgangsstoffe können beispielsweise durch Reaktion zwischen Verbindungen erhalten werden, von denen die eine eine fünfgliedrige, cyclische Carbonsäureanhydridgruppierung sowie mindestens noch eine weitere funktionelle Gruppe besitzen muß, während die andere außer einer primären Aminogruppe noch mindestens eine weitere funktionelle Gruppe enthält. Diese weiteren funktionellen Gruppen bind vor allem Carboxylgruppen oder Hydroxylgruppen, es können jedoch auch weitere primäre Aminogruppen oder Carbonsäureanhydridgruppen sein.
Beispiele für Verbindungen mit einer cyclischen Carbonsäureanhydridgruppierung mit einer weiteren funktionellen Gruppe sind vor allem Pyromellithsäuredianhydrid und Trimellithsäureanhydrid. Es kommen jedoch auch andere aromatische Carbonsäureanhydride in Frage, beispielsweise die Naphthalintetracarbonsäuredianhydride oder Dianhydride von Tetracarbonsäuren mit zwei Benzolkernen im Molekül, bei denen die Carboxylgruppen in 3,3', 4- und 4'-Stellung stehen.

Beispiele für Verbindungen mit einer primären Aminogruppe sowie einer weiteren funktionellen Gruppe sind insbesondere diprimäre Diamine, z. B. Ethylendiamin, Tetramethylendiamin, Hexamethylendiamin, Nonamethylendiamin und andere aliphatische diprimäre Diamine. Ferner kommen in Betracht aromatische diprimäre Diamine, wie Benzidin, Diaminodiphenylmethan, Diaminodiphenylketon, -sulfon, -sulfoxyd, -ether und -thioether, Phenylendiamine, Toluylendiamine, Xylylendiamine sowie auch Diamine mit drei Benzolkernen im Molekül, wie Bis-(4-aminophenyl)-α,α'-p-xylol oder Bis(4-aminophenoxy)- 1,4-benzol, und schließlich cycloaliphatische Diamine, wie das 4,4'-Dicyclohexylmethandiamin. Als aminogruppenhaltige Verbindungen mit einer weiteren funktionellen Gruppe sind ferner auch Aminoalkohole verwendbar, z. B. Monoethanolamin oder Monopropanolamine, weiterhin Aminocarbonsäuren, wie Glycin, Aminopropionsäuren, Aminocapronsäuren oder Aminobenzoesäuren. Zur Herstellung der Polyesterimidharze werden bekannte Umesterungskatalysatoren verwendet, beispielsweise Schwermetallsalze, wie Bleiacetat, Zinkacetat, weiterhin organische Titanate, Cerverbindungen sowie organische Säuren, wie z. B. para-Toluolsulfonsäure. Als Vernetzungskatalysatoren bei der Aushärtung der Polyesterimide können die gleichen Umesterungskatalysatoren - zweckmäßigerweise in einem Anteil bis zu 3 Gew.-%, bezogen auf das Bindemittel, - verwendet werden.

Für die Herstellung der Polyesterimid-Drahtlacke geeignete Lösungsmittel sind kresolische und nicht-kresolische organische Lösungsmittel wie beispielsweise Kresol, Phenol, Glykolether wie z. B. Methylglykol, Ethylglykol, Isopropylglykol, Butylglykol, Methyldiglykol, Ethyldiglykol, Butyldiglykol; Glykoletherester, wie z. B. Methylglykolacetat, Ethylglykolacetat, Butylglykolacetat und 3-Methoxi-n-butylacetat; cyclische Carbonate, wie z. B. Propylencarbonat; cyclische Ester wie z. B. γ-Butyrolacton sowie beispielsweise Dimethylformamid und N-Methylpyrrolidon. Weiterhin können noch aromatische Lösungsmittel, ggf. in Kombination mit den genannten Lösungsmitteln eingesetzt werden. Beispiele für derartige Lösungsmittel sind Xylol, Solventnaphtha®, Toluol, Ethylbenzol, Cumol, Schwerbenzol, verschiedene Solvesso® - und Shellsol® - Typen sowie Deasol®.
Weiterhin ist es auch möglich, in dem erfindungsgemäßen Verfahren wäßrige Polyesterimidlösungen oder -dispersionen einzusetzen. Die Wasserlöslichkeit oder Wasserdispergierbarkeit der Polyesterimide wird dabei, wie z. B. in DE-PS 17 20 321 beschrieben, durch Einführen einer genügend hohen Anzahl von Carboxylgruppen in das Polyesterimidharz und Neutralisieren der Carboxylgruppen mit einem Amin erzeugt.
Die Viskositäten 20 bis 60 gew.-%iger Lösemittellösungen der Polyesterimide liegen bei 23 °C im Bereich von 80 bis 15000 mPas.
Die als Komponente Ab verwendeten Polyesterharze sind ebenfalls bekannt und beispielsweise beschrieben in der US-PS 3, 342, 780 und in der EP-B-144 281. Die Herstellung der Polyester erfolgt in bekannter Weise durch Veresterung von mehrwertigen Carbonsäuren mit mehrwertigen Alkoholen in Gegenwart geeigneter Katalysatoren.
Anstelle der freien Säure können auch deren esterbildende Derivate eingesetzt werden.
Für die Herstellung der Polyester geeignete Alkohole sind beispielsweise Ethylenglykol, Propylenglykol-1,2 und -1,3, Butandiol-1,2, - 1,3 und - 1,4, Pentandiol-1,5, Neopentylglykol, Diethylenglykol, Triethylenglykol sowie Triole wie z. B. Glycerin, Trimethylolethan, Trimethylolpropan und Tris-2-hydroxiethylisocyanurat. Bevorzugt eingesetzt werden Mischungen von Ethylenglykol und Tris-2-hydroxiethylisocyanurat. Die Verwendung von Tris-2-hydroxiethylisocyanurat führt zu hohen Erweichungstemperaturen der Lackschicht.

Geeignete Carbonsäuren sind beispielsweise Phthalsäure, Isophthalsäure, Terephthalsäure sowie deren veresterbaren Derivate wie z. B. die Anhydride, soweit sie existieren und die niederen Alkylester der genannten Säuren wie z. B. Methyl-, Ethyl-, Propyl-, Butyl-, Amyl-, Hexyl- und Octylphthalate, -terephthalate und -isophthalate. Einsetzbar sind sowohl die Halbester, die Dialkylester als auch Mischungen dieser Verbindungen. Einsetzbar sind auch die entsprechenden Säurehalogenide dieser Verbindungen.

Die Mengen der einzelnen Komponenten werden so gewählt, daß die Polyester ein Verhältnis von Hydroxyl- zu Carboxylgruppen von 1,1 : 1 bis 2,0 : 1, bevorzugt von 1,15 : 1 bis 1,60 : 1, aufweisen.

Für die Herstellung der Polyester geeignete Katalysatoren, die in Mengen von 0,01 bis 5 Gew.-%, bezogen auf das Einsatzgemisch, eingesetzt werden, sind übliche Veresterungskatalysatoren. Beispiele für geeignete Verbindungen sind bereits bei der Beschreibung der Polyesterimide Aa aufgeführt.

Als Lösungsmittel für die Polyester Ab geeignet sind die ebenfalls bei der Beschreibung der Polyesterimide aufgeführten Lösungsmittel. An dieser Stelle wird daher für nähere Einzelheiten auf die Seiten 6 bis 7 dieser Beschreibung verweisen. Die Viskositäten der 20 bis 60 gew.-%igen Lösemittellösungen der Polyester liegen bei 23 °C im Bereich von 40 bis 12000 mPas.

Auch die in dem erfindungsgemäßen Verfahren eingesetzten Drahtlacke auf Polyurethan-Basis Ac sind bereits bekannt und beispielsweise in der DE-OS 28 40 352 und der DE-OS 25 45 912 beschrieben. Die Herstellung der Drahtlacke erfolgt in bekannter Weise durch Lösen eines hydroxylgruppenhaltigen Polyesters mit einer OH-Zahl von 100 bis 450 mg KOH/g, bevorzugt von 150 bis 400 mg KOH/g und eines blockierten Isocyanatadduktes in einem kresolischen oder nicht kresolischen Lösungsmittel oder Lösungsmittelgemisch.
Für die Herstellung der hydroxylgruppenhaltigen Polyester können die gleichen Aufbaukomponenten (Polyol und Polycarbonsäure) und die gleichen Reaktionsbedingungen wie bei der Herstellung der Polyester-Drahtlacke Ab angewandt werden. Für Einzelheiten sei daher auf die Seiten 7 bis 8 dieser Beschreibung verwiesen.
Die Isocyanataddukte werden hergestellt durch Umsetzung eines Diisocyanates mit einem Polyol, wobei die Mengen dieser Verbindungen so gewählt werden, daß das NCO: OH-Äquivalentverhältnis zwischen 1:2 und 9:1 beträgt. Die restlichen freien Isoyanatgruppen dieses Adduktes werden mit einem Blockierungsmittel umgesetzt.
Es ist aber selbstverständlich auch möglich, die Isocyanate zunächst mit dem Blockierungsmittel und die restlichen, freien Isocyanatgruppen mit dem Polyol umzusetzten.
Der Aufbau des Isocyanatadduktes wird vorteilhafterweise in einem gegenüber Isocyanantgruppen inerten, das entstehende Polyurethan gut lösenden Lösungsmittel in Gegenwart eines Katalysators bei Temperaturen von 30 bis 120 °C durchgeführt.
Beispiele von geeigneten Diisocyanaten sind Trimethylendiisocyanat, Tetramethylendiisocyanat, Pentamethylendiisocyanat, Hexamethylendiisocyanat, Propylendiisocyanat, Ethylethylendiisocyanat, 2,3-Dimethylethylendiisocyanat, 1-Methyltrimethylendiisocyanat, 1,3-Cyclopentylendiisocyanat, 1,4-Cyclohexylendiisocyanat, 1,2-Cyclohexylendiisocyanat, 1,3-Phenylendiisocyanat, 1,4-Phenylendiisocyanat, 2,5-Toluylendiisocyanat, 2,6-Toluylendiisocyanat, 4,4'-Biphenylendiisocyanat, 1,5-Naphthylendiisocyanat, 1,4-Naphthylendiisocyanat, 1-Isocyanatomethyl-5-isocyanato-1,3,3-trimethylcyclohexan, Bis-(4-isocyanatocyclohexyl)methan, Bis-(4-isocyanatophenyl)-methan, 4,4'-Diisocyanatodiphenylether und 2,3-Bis-(8-isocyanatooctyl)-4-octyl-5-hexyl-cyclohexen.

Bevorzugt eingesetzt werden Toluylendiisocyanat und Bis-(4-isocyanatophenyl)-methan.
Beispiele von geeigneten Polyolen für die Adduktbildung sind Trimethylolpropan, Neopentylglykol, Glycerin, Hexantriol, Pentaerythrit und Glykole wie z. B. Ethylenglykol und Propylenglykol. Bevorzugt eingesetzt wird Trimethylolpropan. Ganz besonders bevorzugt eingesetzt wird ein Addukt aus 1 mol Trimethylolpropan und 3 mol Toluylendiisocyanat und/oder Bis-(4-isocyanatophenyl)-methan.
Für die Blockierung der freien Isocyanatgruppen geeignet sind alle bekannten Blockierungsmittel, wobei aber gewährleistet sein muß, daß eine Deblockierung erst bei Temperaturen oberhalb von 120 °C eintritt. Beispiele für geeignete Verbindungen sind aliphatische, cycloaliphatische oder aromatische Alkohole wie z. B. Butanol, Isobutanol, 2-Ethylhexanol, Cyclohexanol, Cyclopentanol, Benzylalkohol, Phenole, Kresole; β- Hydroxialkylether wie z. B. Methyl-, Ethyl-, Butylglykol; Amine wie z. B. Di-n-butylamin, Di-n-hexylamin; Oxime wie z. B. Methylethylketoxim, Diethylketoxim; Hydroxylamine und Lactame wie z. B. ε -Caprolactam sowie andere Verbindungen, die ein Wasserstoffatom enthalten, das durch seine Reaktivität eine Umsetzung des Blockierungsmittels mit dem Isocyanat ermöglicht.
Als bevorzugtes Blockierungmittel werden Phenol und/oder Kresol eingesetzt.
Geeignete inerte Lösungsmittel sind beispielsweise heterocyclische, aliphatische oder aromatische Kohlenwasserstoffe, Ether, Ester und Ketone wie z. B. N-Methylpyrrolidon, Toluol, Xylol, Kresol, Ethylbenzol, Solventnaphtha®, Schwerbenzol, verschiedene Solvesso® - und Shellsol® - Typen, Deasol®, Methyldiglykol, Ethyldiglykol, Butyldiglykol, Ethylenglykoldibutylether, Ethylenglykoldiethylether, Diethylenglykoldimethylether, Cyclohexanon, Methylethylketon, Isophoron, Methylglykolacetat, Ethylglykolacetat, Butylglykolacetat und deren Mischungen.
Der Gehalt an blockiertem Isocyanataddukt in dem Drahtlack Ac liegt zwischen 30 und 90 Gew.-%, bezogen auf die Summe aus dem blockierten Isocyanataddukt und dem hydroxylgruppenhaltigen Polyester.
Drahtlacke auf Polyurethan-Basis werden sowohl als isolierender Lack sowie besonders auch als elektrisch leitfähiger Lack bevorzugt eingesetzt, insbesondere dann, wenn dünne Drähte (⌀< 0,35 mm) beschichtet werden sollen. Drahtlacke auf Polyurethan-Basis weisen nämlich den Vorteil auf, daß sie direkt lötbar/verzinnbar sind und daß sie niedrige Viskositäten bei hohem Festkörpergehalt aufweisen. Dies ist insbesondere im Hinblick auf hohe Applikationsgeschwindigkeiten und im Hinblick auf die maximale Menge an einarbeitbaren Ruß von Vorteil.
Polyurethane als Leitlack haben außerdem den Vorteil, daß sie, wenn sie auf Polyester- oder Polyesterimid-Isolierlacke auflackiert sind, einfach durch Abschmelzen auf einem Teil des Drahtes entfernt werden können. Dies ist z. B. dann von Bedeutung, wenn der Cu-Drahtleiter kontaktiert wird, ohne daß dabei die Leitlackschicht mit angeschlossen werden soll.

Die Viskositäten von 15 bis 50 gew.-%igen Lösungen der Polyurethane liegen bei 23 °C im Bereich von 50 bis 10.000 mPas.

Die Drahtlacke Ad auf Polyamidimid-Basis sind ebenfalls bekannt und beispielsweise in US-PS 3 554 984, DE-OS 24 41 020, DE-OS 25 56 523, DE-AS 12 66 427 und DE-OS 19 56 512 beschrieben. Die Herstellung der Polyamidimide erfolgt in bekannter Weise aus Polycarbonsäuren oder deren Anhydriden, bei denen 2 Carboxylgruppen in vicinaler Stellung stehen und die mindestens noch eine weitere funktionelle Gruppe besitzen müssen und aus Polyaminen mit wenigstens einer primären, zur Imidringbildung fähigen Aminogruppe oder aus Verbindungen mit wenigstens 2 Isocyanatgruppen.

Die Polyamidimide können auch durch Umsetzung von Polyamiden, Polyisocyanaten, die mindestens 2 NCO-Gruppen enthalten, und cyclischen Dicarbonsäureanhydriden, die mindestens eine weitere kondensations- oder additionsfähige Gruppe enthalten, gewonnen werden.

Weiterhin ist es auch möglich, die Polyamidimide aus Diisocyanaten oder Diaminen und Dicarbonsäuren herzustellen, wenn eine der Komponenten bereits die Imidgruppe enthält. So kann insbesondere zuerst ein Tricarbonsäureanhydrid mit einem diprimären Diamin zu der entsprechenden Diimidocarbonsäure umgesetzt werden, die dann mit einem Diisocyanat zu dem Polyamidimid reagiert.

Für die Herstellung der Polyamidimide werden bevorzugt Tricarbonsäuren bzw. ihre Anhydride eingesetzt, bei denen 2 Carboxylgruppen in vicinaler Stellung stehen. Bevorzugt sind die entsprechenden aromatischen Tricarbonsäureanhydride, wie z. B. Trimellithsäureanhydrid, Naphthalintricarbonsäureanhydride, Bisphenyltricarbonsäureanhydride sowie weitere Tricarbonsäuren mit 2 Benzolkernen im Molekül und 2 vicinalen Carboxylgruppen, wie die in DE-OS 19 56 512 aufgeführten Beispiele. Ganz besonders bevorzugt wird Trimellithsäureanhydrid eingesetzt. Als Aminkomponente können die bei den Polyamidocarbonsäuren bereits beschriebenen diprimären Diamine eingesetzt werden. Weiterhin können auch aromatische Diamine eingesetzt werden, die einen Thiadiazolring enthalten, wie z. B. 2,5-Bis-(4-aminophenyl)-1,3,4-thiadiazol, 2,5-Bis-(3-aminophenyl)-1,3,4-thiadiazol, 2-(4-aminophenyl)-5-(3-aminophenyl)-1,3,4-thiadiazol sowie Gemische der verschiedenen Isomeren.
Geeignete Diisocyanate für die Herstellung der Polyamidimide sind aliphatische Diisocyanate wie z. B. Tetramethylen-, Hexamethylen-, Heptamethylen- und Trimethylhexamethylendiisocyanate; cycloaliphatische Diisocyanate wie z. B. Isophorondiisocyanat, ω,ω'-Diisocyanat-1,4-dimethylcyclohexan, Cyclohexan-1,3-, Cyclohexan-1,4-, 1-Methylcyclohexan-2,4- und Dicyclohexylmethan-4,4'-diisocyanat; aromatische Diisocyanate wie z. B. Phenylen-, Toluylen-, Naphthalin- und Xylylendiisocyante sowie substituierte aromatische Systeme wie z. B. Diphenylether-, Diphenylsulfid-, Diphenylsulfon- und Diphenylmethan-diisocyanate; gemischt aromatisch-aliphatische und aromatisch-hydroaromatische Diisocyanate wie z. B. 4-Phenylisocyanatmethylisocyanat, Tetrahydronaphthylen-1,5-, Hexahydrobenzidin-4,4'- und Hexahydrodiphenylmethan-4,4'-diisocyanat. Vorzugsweise werden 4,4'-Diphenylmethandiisocyanat, 2,4- und 2,6-Toluylendiisocyanat sowie Hexamethylendiisocyanat eingesetzt.

Als Polyamide eignen sich diejenigen Polyamide, die durch Polykondensation von Dicarbonsäuren oder deren Derivaten mit Diaminen oder von Aminocarbonsäuren und ihren Derivaten, wie z. B. Lactamen, erhalten worden sind.

Beispielhaft seien folgende Polyamide genannt: Dimethylenbernsteinsäureamid, Pentamethylenpimelinsäureamid, Undecanmethylentridecandicarbonsäureamid, Hexamethylenadipinsäureamid, Hexamethylensebacinsäureamid, Polycapronsäureamid. Besonders bevorzugt sind Hexamethylenadipinsäureamid und Polycapronsäureamid.

Geeignete Lösemittel sind - wie im Falle der Polyamidocarbonsäuren - solche organischen Verbindungen, deren funktionellen Gruppen nicht in größerem Ausmaß mit den Ausgangsstoffen reagieren und die mindestens 1 Komponente, bevorzugt sowohl Ausgangsstoffe als auch das Polyamidimid lösen. Beispiele sind N,N-Dimethylformamid,N,N-Dimethylacetamid, N,N-Diethylformamid, N,N-Diethylacetamid, N,N-Dimethylmethoxyacetamid, N-Methylcaprolactam, Dimethylsulfoxid, N-Methylpyrrolidon, Tetramethylharnstoff, Pyridin, Formamid, N-Methylformamid, N-Acetylpyrrolidon, Dimethylsulfon, Tetramethylensulfon und Hexamethylphosphoramid.
Als Vernetzungskatalysatoren bei der Aushärtung der Polyamidimide können lösliche Schwermetallsalze wie z. B. Zinkoktoat, Cadmiumoktoat, Tetraisopropyltitanat oder Tetrabutyltitanat in einer Menge von bis zu 3 Gew.-%, bezogen auf das Bindemittel, eingesetzt werden.

Die Viskositäten von 20 bis 40 gew.-%igen Lösungen der Polyamidimide liegen bei 23 °C im Bereich von 800 bis 3000 mPas.
Neben den beschriebenen Bindemitteln und Härtern im Falle der Drahtlacke auf Polyurethan-Basis enthalten die Drahtlacke Aa bis Ad gegebenenfalls übliche Hilfs- und Zusatzstoffe und Verlaufsmittel in üblichen Mengen, bevorzugt 0 bis 10 Gew.-%, bezogen auf das Bindemittel bzw. bezogen auf die Summe aus Bindemittel und Härter.
Der Lösemittelgehalt der Drahtlacke Aa bis Ad liegt im allgemeinen zwischen 40 und 80 Gew.-%, bezogen auf die Gesamtrezeptur, wobei aber der Lösemittelgehalt von der jeweils einzustellenden Lackierviskosität abhängt.
Die in dem zweiten Schritt des erfindungsgemäßen Verfahrens eingesetzten elektrisch leitfähigen Lacke bestehen ebenfalls aus den oben beschriebenen bekannten Drahtlacken auf Polyesterimid-(Drahtlack Aa), Polyester-(Drahtlack Ab), Polyurethan-Basis (Drahtlack Ac) und Polyamidimid-Basis (Drahtlack ad). Zur Erzielung der elektrischen Leitfähigkeit wird diesen Lacken zusätzlich elektrisch leitfähiger Ruß und Graphit zugesetzt. Die Menge an zugesetztem Ruß und Graphit hängt dabei von der Bindemittelbasis des Drahtlackes ab. Durch den Zusatz von elektrisch leitfähigem Ruß wird die Sedimentationsneigung des Graphits deutlich herabsetzt.

Wegen der verringerten Sedimentierneigung kann der Graphitanteil deutlich erhöht werden. Selbstverständlich hängt außerdem die jeweils einzusetzende Menge an elektrisch leitfähigem Ruß und Graphit auch von der gewünschten Leitfähigkeit der resultierenden Beschichtung ab. Im Falle der Drahtlacke auf Polyesterimid- und Polyester-Basis haben sich folgende Zusatzmengen bewährt:
eine Kombination aus 1 bis 12 Gewichtsteilen, bevorzugt 2 bis 6 Gewichtsteilen, elektrisch leitfähigem Ruß und 50 bis 110 Gewichtsteilen, bevorzugt 80 bis 105 Gewichtsteilen Graphit, jeweils bezogen auf 100 Gewichtsteile Polyesterimid- bzw. Polyesterharz.

Im Falle der Drahtlacke auf Polyurethan-Basis (Ac) haben sich dagegen folgende Zusatzmengen bewährt:
eine Kombination aus 1 bis 35 Gewichtsteilen, bevorzugt 5 bis 8 Gewichtsteilen, elektrisch leitfähigem Ruß und 2 bis 115 Gewichtsteilen, bevorzugt 70 bis 107 Gewichtsteilen, Graphit, jeweils bezogen auf 100 Gewichtsteile Polyurethanharz.

Im Falle der Drahtlacke auf Polyamidimid-Basis haben sich folgende Zusatzmengen bewährt:
eine Kombination aus 1 bis 10 Gewichtsteilen, bevorzugt 2 bis 8 Gewichtsteilen, elektrisch leitfähigem Ruß und 60 bis 110 Gewichtsteilen, bevorzugt 70 bis 95 Gewichtsteilen, Graphit, jeweils bezogen auf 100 Gewichtsteile Polyurethanharz.

Einsetzbar ist im Prinzip jeder elektrisch leitfähige Ruß, der durch die Drahtlacke Aa bis Ad benetzbar ist. Die mittlere Teilchengröße des verwendeten Rußes sollte dabei derart sein, daß glatte Lackoberflächen resultieren. Dies bedeutet, daß die maximale mittlere Teilchengröße des verwendeten Rußes kleiner sein muß als die Trockenfilmstärke der Leitlackschicht nach einmaligem Auftrag.
Auch der einsetzbare Graphit muß durch die Drahtlacke Aa bis Ad benetzbar sein. Außerdem muß ein glatter Lackfilm resultieren.
Sowohl der eingesetzte elektrisch leitfähige Ruß als auch der Graphit sind bekannt und stellen handelsübliche Produkte dar.

Dieses Verfahren weist den Vorteil eines Lackes mit hohem Ruß/Graphit-Gehalt auf, der mit einer hohen Applikationsgeschwindigkeit lackierbar ist. Außerdem sind die erhaltenen Drähte direkt lötbar. Sind die Leitlacke auf Polyurethan-Basis auf Polyester- oder Polyesterimid-Isolierlacke lackiert, so ergibt sich außerdem der weitere Vorteil, daß durch selektives Abschmelzen der Leitlack und der Isolierlack getrennt entfernt werden können.
Eine bevorzugte Ausführungsform des erfindungsgemäßen Verfahrens ist ein Verfahren, bei dem auf die elektrisch leitfähige Schicht noch ein Isolierlack aufgebracht wird, der die leitfähige Schicht nach außen isoliert. Hierfür geeignet sind die bereits auf den Seiten 5 bis 14 beschriebenen Drahtlacke auf Polyesterimid-, Polyester-, Polyurethan und Polyamidimid-Basis. Wegen Details wird daher auf dieser Seiten der Beschreibung verwiesen.
Sowohl der isolierende als auch der elektrisch leitfähige Lack werden mittels üblicher Lackiermaschinen aufgebracht und gehärtet. Dabei wird die jeweils erforderliche Lackfilmstärke durch mindestens 1 bis zu 10 Einzelaufträgen aufgebaut, wobei jeder einzelne Lackauftrag vor dem erneuten Lackauftrag blasenfrei ausgehärtet wird. Übliche Lakkiermaschinen arbeiten mit Abzugsgeschwindigkeit von 5 bis zu 180 m/min, je nach Bindemittelbasis des Drahtlackes und je nach Dicke des zu beschichtetenden Drahtes. Typische Ofentemperaturen betragen zwischen *300* °C und *550* °C. Derartige Drahtlackiermaschinen sind aber bekannt und brauchen daher hier nicht näher erläutert zu werden. Die Möglichkeit, sowohl den isolierenden als auch den elektrisch leitfähigen Lack mittels üblicher Lackiermaschinen auf unterschiedliche Drähte, insbesondere auch auf dünne Drähte (Drahtdurchmesser < 0,35 mm), applizieren zu können, stellt einen wesentlichen Vorteil des erfindungsgemäßen Verfahrens dar. Weiterhin eignen sich die nach dem erfindungsgemäßen Verfahren hergestellten Drähte hervorragend für die Verwendung als Wickeldrähte zur Herstellung verschiedener elektronischer Bauteile, wie z. B. Relais, Spulen, Motoren usw. Da die erfindungsgemäßen Drähte aufgrund ihres Aufbaus auch kapazitive Eigenschaften aufweisen (Längskondensator), eignen sie sich besonders gut zur Herstellung kapazitiv energiespeichernder Wicklungen, wie sie z. B. in der DE-OS 36 04 579 beschrieben sind. Derartige Wicklungen können in vielen Fällen Kondensator und Spule ersetzen, wo diese zusammenwirken.
Im Gegensatz zu Drähten, die als äußere leitfähige Schicht eine Metallschicht aufweisen, können die nach dem erfindungsgemäßen Verfahren hergestellten Drähte aufgrund der hohen Elastizität der Leitlackschicht z. B. in der Wickelmaschine gedehnt werden, ohne daß die leitfähige Schicht reißt.
Ein weiterer wichtiger Vorteil des erfindungsgemäßen Verfahrens besteht darin, daß die Leitfähigkeit der Leitlackschicht über den Gehalt an elektrisch leitfähigem Ruß und Graphit innerhalb weiter Bereiche steuerbar ist, während dies bei einer metallischen Schicht nicht möglich ist.
Die Erfindung wird in den folgenden Ausführungsbeispielen näher erläutert. Alle Angaben über Teile und Prozentsätze sind Gewichtsangaben, falls nicht ausdrücklich etwas anderes festgestellt wird.

### Herstellung eines Drahtlackes 1 auf Polyurethan (PUR)-Basis

Durch Lösen von 28 Teilen eines Adduktes aus 3 mol Toluylendiisocyanat und 1 mol Trimethylolpropan, dessen freie Isocyanatgruppen mit Phenol blockiert sind und 6 Teilen eines Polyesters auf Basis Glycerin, Ethylenglykol und Isophthalsäure mit einem OH-Äquivalent von 80 zusammen mit 0,2 Teilen eines handelsüblichen Katalysators auf Aminbasis in einer Mischung aus 33 Teilen Kresol und 33 Teilen Xylol wird nach üblichen, bekannten Methoden (vgl. z. B. DE-OS 28 40 352) ein Drahtlack 1 hergestellt, der einen Festkörper von 27 % (1h/180 °C) aufweist.

### Herstellung eines Drahtlackes 2 auf Polyesterimid (PEI)-Basis

Durch Reaktion von 3,9 Teilen Ethylenglykol, 8,7 Teilen Dimethylterephthalat, 10,2 Teilen Trishydroxiethylisocyanurat (THEIC), 11,5 Teilen Trimellithsäureanhydrid und 5,9 Teilen 4,4'-Diaminodiphenylmethan wird in Gegenwart von 0,04 Teilen Tetra-n-butyltitanat ein Polyesterimid hergestellt. Dieses Polyesterimid wird in 56 Teilen einer Mischung aus Kresol/Solventnaphtha® im Verhältnis 2:1 gelöst und mit 0,7 %, bezogen auf die Gesamtrezeptur, eines handelsüblichen Titankatalysators versetzt.

Der so erhaltene Drahtlack 2 hat bei einer Viskosität von 800 mPas (23 °C) einen Festkörper von 39 % (1h/180 °C).

### Herstellung eines Drahtlackes 3 auf Polyester (PE)-Basis

Aus 5,5 Teilen Ethylenglykol, 12,1 Teilen Tris-2-hydroxiethylisocyanurat, 20,5 Teilen Dimethylterephthalat und 0,1 Teilen eines üblichen Umesterungskatalysator auf Basis Tetra-n-butyltitanat wird ein Polyester mit einer OH-Zahl von 190 mg KOH/g hergestellt. Der Polyester wird zusammen mit 2,0 Teilen Phenolharz und 1,7 Teilen Katalysator in 41,5 Teilen Kresol und 8,6 Teilen Solventnaphtha® gelöst. Der Lack hat einen Festkörper von 40 % (1 h/180 °C).

### Herstellung eines Drahtlackes 4 auf Polyamidimid (PAI)-Basis)

Das Polyamidimid wird nach der in der DE-AS 12 66 427 beschriebenen Methode aus 38,5 Teilen Trimellithsäureanhydrid und 60,0 Teilen Diphenylmethandiisocyanat hergestellt. Eine 33 %-ige Lösung in N-Methylpyrrolidon hat eine Viskosität von 1500 mPas bei 23 °C.

### Beispiel 1

1000 Teile des Drahtlackes 1 auf Polyurethan-Basis, 270 Teile handelsüblicher Graphit (Durchschnittsteilchengröße 3-4 µm;) und 19,05 Teile eines handelsüblichen, elektrisch leitfähigen Rußes mit einer Teilchengröße von 30 nm und einer Oberfläche (N₂-Absorption) von 254 m²/g werden 30 Minuten bei 1835 Umdrehungen/min dispergiert. Der so erhaltene Leitlack 1 hat einen Festkörper von 43,4 % (1h/180 °C) und ist leicht thixotrop.

Ein Kupferdraht (Durchmesser 0,14 mm) wird auf einer Tandemlackiermaschine mit 80 m/min lackiert. Zuerst wird der Drahtlack 1 mit 8 Durchzügen lackiert und bei 400 °C eingebrannt. Dann wird der Leitlack 1 mit 3 Durchzügen lackiert und bei 250 ° bis 350 °C eingebrannt. Anschließend wurde von einem 1 m langen, derart beschichteten Draht die Kapazität und der Widerstand der Leitlackschicht gemessen. Die Ergebnisse dieser Untersuchungen sind in Tabelle 1 dargestellt.

### Beispiel 2

Ein Kupferdraht (Durchmesser 0,71 mm) wird mit einer Abzugsgeschwindigkeit 28 m/min auf einer handelsüblichen Lackiermaschine mit 8 Durchzügen mit dem Drahtlack 2 lackiert und bei 500 bis 520 °C eingebrannt.
Auf diesen Drahtlack wird nun mit einer Abzugsgeschwindigkeit von 24 m/min der Leitlack 1 (der auch im Beispiel 1 eingesetzt wurde) mit 6 Durchzügen aufgetragen und bei 460-480 °C eingebrannt. Von einem 1 m langen, derart beschichteten Draht wurde der Widerstand der Leitlackschicht und die Kapazität gemessen.
Weiterhin wurde die Leitlackschicht noch mit unterschiedlichen Geschwindigkeiten appliziert und der Einfluß auf den Widerstand der resultierenden Leitlackschicht sowie die Kapazität des Drahtes untersucht. Die Ergebnisse dieser Untersuchungen sind in Tabelle 1 dargestellt.

### Beispiel 3

Es wird analog Beispiel 2 ein mit Isolierlack und Leitlack beschichteter Draht hergestellt, wobei im Unterschied zu Beispiel 2 die Ofentemperatur sowohl bei der Aushärtung der Isolierlackschicht als auch bei der Aushärtung der Leitlackschicht 420-460 °C beträgt. Bei einer Lackiergeschwindigkeit von 26 m/min wird ein beschichteter Draht mit den in Tabelle 1 angegebenen Widerstands- und Kapazitätswerten erhalten.

### Beispiel 4

500 Teile des Drahtlacks 2 auf Polyesterimid-Basis, 10,4 Teile des in Beispiel 1 eingesetzten Rußes und 195 Teile des in Beispiel 1 eingesetzten Graphits werden 30 min bei 1835 Umdrehungen/min dispergiert. Der so erhaltene Leitlack 3 weist einen Festkörper von 56,8 % auf (180 °C/1 h).
Ein Kupferdraht (⌀ 1 mm) wird mit dem Drahtlack 2 beschichtet (Schichtstärke trocken 50 µm).
Auf diese Drahtlackschicht wird der oben beschriebene Leitlack aufgebracht ausgehärtet (Schichtdicke trocken 45 µm).

Von einem derart beschichteten Draht wurde die Kapazität sowie der Widerstand der Leitlackschicht gemessen. Die Ergebnisse sind in Tabelle 1 dargestellt.

### Beispiel 5

600 Teile des Drahtlackes 3 auf Polyesterbasis, 192 Teile des im Beispiel 1 eingesetzten Graphites und 9,5 Teile des in Beispiel 1 eingesetzten elektrisch leitfähigen Rußes werden 30 min bei 1835 Umdrehungen/min dispergiert. Der so hergestellte Leitlack 5 hat einen Festkörper von 55 % (1h 180 °C). Auf einen 1 mm Cu-Draht, lackiert mit Drahtlack 2 (Trockenfilmstärke 50 µm), wird der Leitlack 5 in einer Schichtstärke von 35 µm aufgetragen. Die Leitlackschicht hat einen Widerstand von 960 kΩ/m (siehe auch Tabelle 1).

### Beispiel 6

600 Teile des polyamidimidischen Drahtlackes 4, 180 Teile des im Beispiel 1 eingesetzten Graphites und 7,8 Teile des in Beispiel 1 eingesetzten elektrisch leitfähigen Rußes werden 30 min bei 1835 Umdrehungen dispergiert. Der Festkörper des so hergestellten Leitlackes 6 beträgt 46.7 % (1h/180 °C).

Auf einem 1 mm Cu-Draht, der mit dem Drahtlack 2 isoliert ist (Trockenfilmstärke 50 µm), wird der Leitlack 6 in einer Schichtstärke von 45 µm aufgebracht. Die Leitlackschicht hat einen Widerstand von 970 kΩ/m (siehe auch Tabelle 1).

## Patentansprüche

1. Verfahren zum kontinuierlichen Beschichten von Drähten, bei dem
I) eine kontinuierliche, lückenfrei anliegende Isolierschicht auf der Drahtoberfläche erzeugt wird, indem der Draht zunächst mit einem isolierenden Lack beschichtet wird und
II) auf die Isolierschicht eine weitere, elektrisch leitfähige Schicht aufgebracht wird, indem der im Verfahrensschritt (I) hergestellte isolierte Draht mit einem elektrisch leitfähigen Lack beschichtet wird,
dadurch gekennzeichnet, daß
A) der direkt auf die Drahtoberfläche aufgebrachte isolierende Lack ausgewählt ist aus der Gruppe der
a) Polyesterimid-Drahtlacke, bestehend aus einer Lösungsmittellösung oder einer wäßrigen Lösung oder einer wäßrigen Dispersion eines Polyesterimidharzes, wobei die Hydrorylzahlen der Polyesterimide im Bereich von 50 bis 200 mg KOH/g liegen und 20 bis 60 gew.-%ige Lösungen der Polyesterimide in organischen Lösemitteln bei 23°C Viskositäten im Bereich von 80 bis 15000 mPas aufweisen,
oder
b) Polyester-Drahtlacke, bestehend aus einer Lösungsmittellösung oder einer wäßrigen Lösung oder einer wäßrigen Dispersion eines Polyesterharzes, wobei die Polyester ein Verhältnis von Hydroxyl- zu Carboxylgruppen von 1,1 bis 2,0 : 1 aufweisen und 20 bis 60 gew.-%ige Lösungen der Polyester in organischen Lösungsmitteln bei 23°C Viskositäten im Bereich von 40 bis 12000 mPas aufweisen,
oder
c) Polyurethan-Drahtlacke, bestehend aus einer Lösungsmittellösung eines hydroxylgruppenhaltigen Polyesters mit einer OH-Zahl von 100 bis 450 mg KOH/g und eines im NCO/OH-Aquivalentverhältnis von 1 : 2 bis 9 : 1 hergestellten Adduktes aus Diisocyanat und Polyol, dessen freie Isocyanatgruppen vollständig blockiert sind,
oder
d) Polyamidimid-Drahtlacke, bestehend aus einer Lösungsmittellösung eines Polyamidimids, wobei 20 bis 40 gew.-%ige Lösungen der Polyamidimide bei 23°C Viskositäten im Bereich von 800 bis 3000 mPas aufweisen,
B) der auf den isolierten Draht aufgebrachte leitfähige Lack ebenfalls ausgewählt ist aus der Gruppe der
e) Polyesterimid-Drahtlacke Aa oder der Polyesterdrahtlacke Ab, wobei die elektrische Leitfähigkeit dieser Drahtlacke erzeugt wird durch Zusatz einer Kombination aus 1 bis 12 Gewichtsteilen elektrisch leitfähigem Ruß und 50 bis 110 Gewichtsteilen Graphit, jeweils bezogen auf 100 Gewichtsteile Polyesterimid- bzw, Polyesterharz
oder
f) Polyurethan-Drahtlacke Ac, wobei die elektrische Leitfähigkeit dieser Drahtlacke erzeugt wird durch Zusatz einer Kombination aus 1 bis 35 Gewichtsteilen elektrisch leitfähigem Ruß und 2 bis 115 Gewichtsteilen Graphit, jeweils bezogen auf 100 Gewichtsteile Polyurethanharz
oder
g) Polyamidimid-Drahtlacke Ad, wobei die elektrische Leitfähigkeit dieser Drahtlacke erzeugt wird durch Zusatz einer Kombination aus 1 bis 10 Gewichtsteilen elektrisch leitfähigem Ruß und 60 bis 110 Gewichtsteilen Graphit, jeweils bezogen auf 100 Gewichtsteile Polyamidimidharz.

2. Beschichteter Draht, bestehend aus einem metallischen Leiterkern, einer auf den Leiterkern aufgebrachten isolierenden Lackschicht und einer auf die isolierende Lackschicht aufgebrachten elektrisch leitfähigen Schicht,
dadurch gekennzeichnet, daß
A) der direkt auf die Drahtoberfläche aufgebrachte isolierende Lack ausgewählt ist aus der Gruppe der
a) Polyesterimid-Drahtlacke, bestehend aus einer Lösungsmittellösung oder einer wäßrigen Lösung oder einer wäßrigen Dispersion eines Polyesterimidharzes, wobei die Hydroxylzahlen der Polyesterimide im Bereich von 50 bis 200 mg KOH/g liegen und 20 bis 60 gew.-%ige Lösungen der Polyesterimide in organischen Lösungsmitteln bei 23°C Viskositäten im Bereich von 80 bis 15000 mPas aufweisen,
oder
b) Polyester-Drahtlacke, bestehend aus einer LÖsungsmittellösung oder einer wäßrigen Lösung oder einer wäßrigen Dispersion eines Polyesterharzes, wobei die Polyester ein Verhältnis von Hydroxyl- zu Carboxylgruppen von 1,1 bis 2,0 : 1 aufweisen und 20 bis 60 gew.-%ige Lösungen der Polyester in organischen Lösungsmitteln bei 23°C Viskositäten im Bereich von 40 bis 12000 mPas aufweisen,
oder
c) Polyurethan-Drahtlacke, bestehend aus einer Lösungsmittellösung eines hydroxylgruppenhaltigen Polyesters mit einer OH-Zahl von 100 bis 450 mg KOH/g und eines im NCO/OH-Äquivalentverhältnis von 1 : 2 bis 9 : 1 hergestellten Adduktes aus Diisocyanat und Polyol, dessen freie Isocyanatgruppen vollständig blockiert sind,
oder
d) Polyamidimid-Drahtlacke, bestehend aus einer Lösungsmittellösung eines Polyamidimids, wobei 20 bis 10 gew.-%ige Lösungen der Polyamidimide bei 23°C Viskositäten im Bereich von 800 bis 3000 mPas aufweisen,
B) daß die elektrisch leitfähige Schicht aus einer Schicht eines elektrisch leitfähigen Lackes besteht, der ebenfalls ausgewählt ist aus der Gruppe der
e) Polyesterimid-Drahtlacke Aa oder der Polyester-Drahtlacke Ab, wobei die elektrische Leitfähigkeit dieser Drahtlacke erzeugt wird durch Zusatz einer Kombination aus 1 bis 12 Gewichtsteilen elektrisch leitfähigem Ruß und 50 bis 110 Gewichtsteilen Graphit, jeweils bezogen auf 100 Gewichtsteile Polyesterimid- bzw. Polyesterharz
oder
f) Polyurethan-Drahtlacke Ac, wobei die elektrische Leitfähigkeit dieser Drahtlacke erzeugt wird durch Zusatz einer Kombination aus 1 bis 35 Gewichtsteilen elektrisch leitfähigem Ruß und 2 bis 115 Gewichtsteilen Graphit, jeweils bezogen auf 100 Gewichisteile Polyurethanharz
oder
g) Polyamidimid-Drahtlacke Ad, wobei die elektrische Leitfähigkeit dieser Drahtlacke erzeugt wird durch Zusatz einer Kombination aus 1 bis 10 Gewichtsteilen elektrisch leitfähigem Ruß und 60 bis 110 Gewichtsteilen Graphit, jeweils bezogen auf 100 Gewichtsteile Polyamidimidharz.

3. Verfahren oder Draht nach Anspruch 1 oder 2, dadurch gekennzeichnet, daß der elektrisch leitfähige Lack ausgewählt ist aus der Gruppe
e) Polyesterimid-Drahtlacke Aa oder der Polyester-Drahtlacke Ab, wobei die elektrische Leitfähigkeit dieser Drahtlacke erzeugt wird durch Zusatz einer Kombination aus 2 bis 6 Gewichtsteilen elektrisch leitfähigem Ruß und 80 bis 105 Gewichtsteilen Graphit, jeweils bezogen auf 100 Gewichtsteile Polyesterimid- bzw. Polyesterharz
oder
f) Polyurethan-Drahtlacke Ac, wobei die elektrische Leitfähigkeit dieser Drahtlacke erzeugt wird durch Zusatz einer Kombination aus 5 bis B Gewichtsteilen elektrisch leitfähigem Ruß und 70 bis 107 Gewichtsteilen Graphit, jeweils bezogen auf 100 Gewichtsteile Polyurethanharz
oder
g) Polyamidimid-Drahtlacke Ad, wobei die elektrische Leitfähigkeit dieser Drahtlacke erzeugt wird durch Zusatz einer Kombination aus 2 bis 8 Gewichtsteilen elektrisch leitfähigem Ruß und 70 bis 95 Gewichtsteilen Graphit, jeweils bezogen auf 100 Gewichtsteile Polyamidimidharz.

4. Verfahren oder Draht nach einem der Ansprüche 1 bis 3, dadurch gekennzeichnet, daß der direkt auf die Drahtoberfläche aufgebrachte isolierende Lack und/oder der elektrisch leitfähige Lack ein Polyurethan-Drahtlack Ac ist, bestehend aus einer Lösemittellösung eines hydroxylgruppenhaltigen Polyesters mit einer OH-Zahl von 150 bis 500 mg KOH/g und eines im NCO/OH-Verhältnis von 1 : 2 bis 9 : 1 hergestellten Adduktes aus Diisocyanat und Trimethylolpropan, dessen freie Isocyanatgruppen vollständig blockiert sind.

5. Verfahren oder Draht nach einem der Ansprüche 1 bis 4, dadurch gekennzeichnet, daß als Polyester-Drahtlacke Ab für die isolierenden Lacke und/oder elektrisch leitfähigen Lacke Lösungen von Polyestern, die ein Verhältnis von Hydroxyl- zu Carboxylgruppen von 1,15 : 1 bis 1,60 : 1 aufweisen, eingesetzt werden.

6. Verfahren oder Draht nach einem der Ansprüche 1 bis 5, dadurch gekennzeichnet, daß Trishydroxiethylisocyanurat-haltige Polyesterimide als Polyesterimid -Drahtlacke Aa für die isolierenden Lacke und/oder elektrisch leitfähigen Lacke eingesetzt werden.

7. Verfahren oder Draht nach einem der Ansprüche 1 bis 6, dadurch gekennzeichnet, daß elektrisch leitfähiger Ruß eingesetzt wird, dessen mittlere Teilchengröße kleiner ist als die Trockenfilmstärke der elektrisch leitfähigen Schicht nach einmaligem Auftrag.

8. Verfahren oder Draht nach einem der Ansprüche 1 bis 7, dadurch gekennzeichnet, daß der Polyurethan-Decklack Ac ein im NCO/OH-Verhältnis von 2 : 1 hergestelltes Addukt aus Diisocyanat und Trimethylolpropan enthält; dessen freie Isocyanatgruppen vollständig blockiert sind.

9. Verfahren oder Draht nach einem der Ansprüche 1 bis 8, dadurch gekennzeichnet, daß Polyurethan-Drahtlacke Ac eingesetzt werden, bei denen die freien Isocyanat gruppen mit Phenol und/oder Kresol blockiert sind.

10. Verfahren oder Draht nach einem der Ansprüche 1 bis 9, dadurch gekennzeichnet, daß Polyurethan-Drahtlacke Ac eingesetzt werden, bei denen als Diisocyanatkomponente Toluylendiisocyanat oder Bis(4-isocyanatophenyl)methan eingesetzt wird.

11. Verfahren oder Draht nach einem der Ansprüche 1 bis 10, dadurch gekennzeichnet, daß Trishydroxiethylisocyanurathaltige Polyester als Polyester-Drahtlacke Ab für die isolierenden Lacke und/oder elektrisch leitfähigen Lacke eingesetzt werden.

12. Verfahren oder Draht nach einem der Ansprüche 1 bis 11, dadurch gekennzeichnet, daß auf die elektrisch leitfähige Schicht nochmals ein Isolierlack, ausgewählt aus der Gruppe der Polyesterimid-Drahtlacke Aa, Polyester-Drahtlacke Ab, Polyurethan-Drahtlacke Ac oder Polyamidimid-Drahtlacke Ad, aufgebracht wird, der die leitfähige Schicht nach außen isoliert.

13. Verwendung der Drähte nach einem der Ansprüche 2 bis 12 zur Herstellung kapazitiv energiespeichernder induktiver Wicklungen.

14. Verwendung von beschichteten Drähten, bestehend aus einem metallischen Leiterkern, einer auf den Leiterkern aufgebrachten isolierenden Lackschicht und einer auf die isolierende Lackschicht aufgebrachten elektrisch leitfähigen Schicht, zur Herstellung kapazitiv energiespeichernder induktiver Wicklungen,
dadurch gekennzeichnet, daß
A) der direkt auf die Drahtoberfläche aufgebrachte isolierende Lack ausgewählt ist aus der Gruppe der
a) Polyesterimid-Drahtlacke, bestehend aus einer Lösungsmittellösung oder einer wäßrigen Lösung oder einer wäßrigen Dispersion eines Polyesterimidharzes, wobei die Hydroxylzahlen der Polyesterimide im Bereich von 50 bis 200 mg KOH/g liegen und 20 bis 60 gew.-%ige Lösungen der Polyesterimide in organischen Lösemitteln bei 23°C Viskositäten im Bereich von 80 bis 15000 mPas aufweisen,
oder
b) Polyester-Drahtlacke, bestehend aus einer Lösungsmittellösung oder einer wäßrigen Lösung oder einer wäßrigen Dispersion eines Polyesterharzes, wobei die Polyester ein Verhältnis von Hydroxyl- zu Carboxylgruppen von 1,1 bis 2,0 : 1 aufweisen und 20 bis 60 gew.-%ige Lösungen der Polyester in organischen Lösungsmitteln bei 23°C Viskositäten im Bereich von 40 bis 12000 mPas aufweisen,
oder
c) Polyurethan-Drahtlacke, bestehend aus einer Lösungsmittellösung eines hydroxylgruppenhaltigen Polyesters mit einer OH-Zahl von,100 bis 450 mg KOH/g und eines im NCO/OH-Äquivalentverhältnis von 1 : 2 bis 9 : 1 hergestellten Adduktes aus Diisocyanat und Polyol, dessen freie Isocyanatgruppen vollständig blockiert sind,
oder
d) Polyamidimid-Drahtlacke, bestehend aus einer Lösungsmittellösung eines Polyamidimids, wobei 20 bis 40 gew.-%ige Lösungen der Polyamidimide bei 23°C Viskositäten im Bereich von 800 bis 3000 mPas aufweisen,
B) der auf den isolierten Draht aufgebrachte leitfähige Lack ebenfalls ausgewählt ist aus der Gruppe der
e) Polyesterimid-Drahtlacke Aa oder der Polyester-Drahtlacke Ab, wobei die elektrische Leitfähigkeit dieser Drahtlacke erzeugt wird durch Zusatz von
1) 2 bis 20 Gewichtsteilen elektrisch leitfähigem Ruß pro 100 Gewichtsteilen Polyesterimid- bzw. Polyesterharz
oder
2) 50 bis 110 Gewichtsteilen Graphit pro 100 Gewichtsteilen Polyesterimid- bzw. Polyesterharz
oder
f) Polyurethan-Drahtlacke Ac, wobei die elektrische Leitfähigkeit dieser Drahtlacke erzeugt wird durch Zusatz
1)5 bis 50 Gewichtsteilen elektrisch leitfähigem Ruß pro 100 Gewichtsteilen Polyurethanharz oder
2) 2 bis 40 Gewichtsteilen Graphit pro 100 Gewichtsteilen Polyurethanharz
oder
g) Polyamidimid-Drahtlacke Ad, wobei die elektrische Leitfähigkeit dieser Drahtlacke erzeugt wird durch Zusatz von
1) 1 bis 10 Gewichtsteilen elektrisch leitfähigem Ruß pro 100 Gewichtsteilen Polyamidimidharz oder
2) 60 bis 110 Gewichtsteilen Graphit pro 100 Gewichtsteilen Polyamidimidharz.

## Claims

1. Process for the continuous coating of wire, in which process
I) the wire is first coated with an insulating paint to produce a continuous, non-porous insulating coating on the wire surface, and
II) a further electrically conducting coat is applied to the insulating coat by coating the insulated wire produced in stage (I) of the process with an electrically conducting paint,
characterised in that
A) the insulating paint directly applied to the wire surface is chosen from the group of
a) polyester imide wire paints, consisting of a solvent solution or an aqueous solution or an aqueous dispersion of a polyester imide resin, the hydroxyl values of the polyester imides being in the range of 50 to 200 mg of KOH/g and 20 to 60% by weight solutions of the polyester imides in organic solvents having viscosities in the range of 80 to 15,000 mPas at 23°C,
or
b) polyester wire paints, consisting of a solvent solution or an aqueous solution or an aqueous dispersion of a polyester resin, the polyesters having a hydroxyl to carboxyl groups ratio of 1.1 to 2.0 : 1 and 20 to 60% by weight solutions of the polyesters in organic solvents having viscosities in the range of 40 to 12,000 mPas at 23°C,
or
c) polyurethane wire paints, consisting of a solvent solution of a hydroxyl-containing polyester with an OH value of 100 to 450 mg of KOH/g and of an adduct of diisocyanate and a polyol, whose free isocyanate groups are completely blocked and which is prepared with an NCO/OH equivalence ratio of 1:2 to 9:1,
or
d) polyamide imide wire paints, consisting of a solvent solution of a polyamide imide, 20 to 40% by weight solutions of the polyamide imides having viscosities in the range of 800 to 3,000 mPas at 23°C,
B) the conducting paint applied to the insulated wire is likewise chosen from the group of
e) polyester imide wire paints Aa or polyester wire paints Ab, the electrical conductivity of these wire paints being produced by the addition of a combination of 1 to 12 parts by weight of electrically conducting carbon black and 50 to 110 parts by weight of graphite, in each case based on 100 parts by weight of the polyester imide resin or polyester resin,
or
f) polyurethane wire paints Ac, the electrical conductivity of these wire paints being produced by the addition of a combination of 1 to 35 parts by weight of electrically conducting carbon black and 2 to 115 parts by weight of graphite, in each case based on 100 parts by weight of the polyurethane resin
or
g) polyamide imide wire paints Ad, the electrical conductivity of these wire paints being produced by the addition of a combination of 1 to 10 parts by weight of electrically conducting carbon black and 60 to 110 parts by weight of graphite, in each case based on 100 parts by weight of the polyamide imide resin.

2. Coated wire, consisting of a metallic conductor core, an insulating paint coat applied to the conductor core and an electrically conducting coat applied to the insulating paint coat,
characterised in that
A) the insulating paint directly applied to the wire surface is chosen from the group of
a) polyester imide wire paints, consisting of a solvent solution or an aqueous solution or an aqueous dispersion of a polyester imide resin, the hydroxyl values of the polyester imides being in the range of 50 to 200 mg of KOH/g and 20 to 60% by weight solutions of the polyester imides in organic solvents having viscosities in the range of 80 to 15,000 mPas at 23°C,
or
b) polyester wire paints, consisting of a solvent solution or an aqueous solution or an aqueous dispersion of a polyester resin, the polyesters having a hydroxyl to carboxyl groups ratio of 1.1 to 2.0 : 1 and 20 to 60% by weight solutions of the polyesters in organic solvents having viscosities in the range of 40 to 12,000 mPas at 23°C,
or
c) polyurethane wire paints, consisting of a solvent solution of a hydroxyl-containing polyester with an OH value of 100 to 450 mg of KOH/g and of an adduct of diisocyanate and a polyol, whose free isocyanate groups are completely blocked and which is prepared with an NCO/OH equivalence ratio of 1 : 2 to 9 : 1,
or
d) polyamide imide wire paints, consisting of a solvent solution of a polyamide imide, 20 to 40% by weight solutions of the polyamide imides having viscosities in the range of 800 to 3,000 mPas at 23°C,
B) the electrically conducting coat consists of an electrically conducting paint which is likewise chosen from the group of
e) polyester imide wire paints Aa or polyester wire paints Ab, the electrical conductivity of these wire paints being produced by the addition of a combination of 1 to 12 parts by weight of electrically conducting carbon black and 50 to 110 parts by weight of graphite, in each case based on 100 parts by weight of the polyester imide resin or polyester resin,
or
f) polyurethane wire paints Ac, the electrical conductivity of these wire paints being produced by the addition of a combination of 1 to 35 parts by weight of electrically conducting carbon black and 2 to 115 parts by weight of graphite, in each case based on 100 parts by weight of the polyurethane resin
or
g) polyamide imide wire paints Ad, the electrical conductivity of these wire paints being produced by the addition of a combination of 1 to 10 parts by weight of electrically conducting carbon black and 60 to 110 parts by weight of graphite, in each case based on 100 parts by weight of the polyamide imide resin.

3. Process or wire according to Claim 1 or 2, characterised in that the electrically conducting paint is chosen from the group of
e) polyester imide wire paints Aa or polyester wire paints Ab, the electrical conductivity of these wire paints being produced by the addition of a combination of 2 to 6 parts by weight of electrically conducting carbon black and 80 to 105 parts by weight of graphite, in each case based on 100 parts by weight of polyester imide resin or polyester resin,
or
f) polyurethane wire paints Ac, the electrical conductivity of these wire paints being produced by the addition of a combination of 5 to 8 parts by weight of electrically conducting carbon black and 70 to 107 parts by weight of graphite, in each case based on 100 parts by weight of polyurethane resin
or
g) polyamide imide wire paints Ad, the electrical conductivity of these wire paints being produced by the addition of a combination of 2 to 8 parts by weight of electrically conducting carbon black and 70 to 95 parts by weight of graphite, in each case based on 100 parts by weight of polyamide imide resin.

4. Process or wire according to Claims 1 to 3, characterised in that the insulating paint and/or the electrically conducting paint applied directly to the wire surface is a polyurethane wire paint Ac, consisting of a solvent solution of a hydroxyl-containing polyester with an OH value of 150 to 500 mg of KOH/g and of an adduct of diisocyanate and trimethylolpropane, whose free isocyanate groups are completely blocked and which is prepared with an NCO/OH ratio of 1 : 2 to 9 : 1.

5. Process or wire according to Claims 1 to 4, characterised in that solutions of polyesters having a hydroxyl to carboxyl groups ratio of 1.15 : 1 to 1.60 : 1, are used as the polyester wire paints Ab for the insulating paints and/or the electrically conducting paints.

6. Process or wire according to any of Claims 1 to 5, characterised in that polyester imides containing trishydroxyethyl isocyanurates are used as the polyester imides in polyester imide wire paint Aa for the insulating paints and/or the electrically conducting paints.

7. Process or wire according to Claims 1 to 6, characterised in that the electrically conducting carbon black used has an average particle size which is smaller than the dry film thickness of the electrically conducting coat after a single application.

8. Process or wire according to Claims 1 to 7, characterised in that the polyurethane topcoat paint Ac comprises an adduct of diisocyanate and trimethylolpropane, whose free isocyanate groups are completely blocked and which is prepared with an NCO/OH ratio of 2 : 1.

9. Process or wire according to any of Claims 1 to 8, characterised in that the polyurethane wire paints Ac used have their free isocyanate groups blocked with phenol and/or cresol.

10. Process or wire according to any of Claims 1 to 9, characterised in that the polyurethane wire paints Ac used employ toluylene diisocyanate or bis(4-isocyanatophenyl)methane as the diisocyanate component.

11. Process or wire according to any of Claims 1 to 10, characterised in that polyesters containing trishydroxyethyl isocyanurates are used as polyester wire paints Ab for the insulating paints and/or the electrically conducting paints.

12. Process or wire according to any of Claims 1 to 11, characterised in that an insulating paint, chosen from the group of the polyester imide wire paints Aa, the polyester wire paints Ab, the polyurethane wire paints Ac or polyamide imide wire paints Ad is further applied to the electrically conducting coat, thus insulating the conducting coat to the outside.

13. Use of the wire according to any of Claims 2 to 12 for the production of capacitive energy-storing inductive windings.

14. Use of coated wires consisting of a metallic conductor core, an insulating paint coat applied to the conductor core and an electrically conducting coat applied to the insulating paint coat, for the production of capacitively energy-storing inductive windings, characterised in that
A) the insulating paint directly applied to the wire surface is chosen from the group of
a) polyester imide wire paints, consisting of a solvent solution or an aqueous solution or an aqueous dispersion of a polyester imide resin, the hydroxyl values of the polyester imides being in the range of 50 to 200 mg of KOH/g and 20 to 60% by weight solutions of the polyester imides in organic solvents having viscosities in the range of 80 to 15,000 mPas at 23°C,
or
b) polyester wire paints, consisting of a solvent solution or an aqueous solution or an aqueous dispersion of a polyester resin, the polyesters having a hydroxyl to carboxyl groups ratio of 1.1 to 2.0 : 1 and 20 to 60% by weight solutions of the polyesters in organic solvents having viscosities in the range of 40 to 12,000 mPas at 23°C,
or
c) polyurethane wire paints, consisting of a solvent solution of a hydroxyl-containing polyester with an OH value of 100 to 450 mg of KOH/g and of an adduct of diisocyanate and a polyol, whose free isocyanate groups are completely blocked and which is prepared with an NCO/OH equivalence ratio of 1:2 to 9:1,
or
d) polyamide imide wire paints, consisting of a solvent solution of a polyamide imide, 20 to 40% by weight solutions of the polyamide imides having viscosities in the range of 800 to 3,000 mPas at 23°C,
B) the conducting paint applied to the insulated wire is likewise chosen from the group of
e) polyester imide wire paints Aa or polyester wire paints Ab, the electrical conductivity of these wire paints being produced by the addition of
1) 2 to 20 parts by weight of electrically conducting carbon black per 100 parts by weight of the polyester imide resin or polyester resin
or
2) 50 to 110 parts by weight of graphite per 100 parts by weight of the polyester imide resin or polyester resin,
or
f) polyurethane wire paints Ac, the electrical conductivity of these wire paints being produced by the addition [lacuna]
1) 5 to 50 parts by weight of electrically conducting carbon black per 100 parts by weight of the polyurethane resin or
2) 2 to 40 parts by weight of graphite per 100 parts by weight of the polyurethane resin
or
g) polyamide imide wire paints Ad, the electrical conductivity of these wire paints being produced by the addition of
1) 1 to 10 parts by weight of electrically conducting carbon black per 100 parts by weight of polyamide imide resin
or
2) 60 to 110 parts by weight of graphite per 100 parts by weight of the polyamide imide resin.

## Revendications

1. Procédé pour le revêtement en continu de fils métalliques, suivant lequel :
(I) on forme une couche isolante, appliquée sans lacunes, continue, sur la surface du fil, en revêtant le fil tout d'abord par une laque isolante ; et
(II) sur la couche isolante, on applique une autre couche conductrice de l'électricité, en revêtant le fil isolé, obtenu à l'étape de procédé (I), par une laque conductrice de l'électricité,
caractérisé par le fait que :
(A) on choisit la laque isolante, appliquée directement sur la surface du fil, dans le groupe constitué par :
(a) les laques pour fils, à base de polyesterimide, se composant d'une solution dans un solvant ou d'une solution aqueuse ou d'une dispersion aqueuse d'une résine de polyesterimide, les indices d'hydroxyle des polyesterimides se situant dans la plage de 50 à 200 mg de KOH/g, et des solutions à 20 à 60% en poids des polyesterimides dans les solvants organiques à 23°C présentant des viscosités se situant dans la plage de 80 à 15 000 mPas ; ou
(b) les laques pour fils, à base de polyester, se composant d'une solution dans un solvant ou d'une solution aqueuse ou d'une dispersion aqueuse d'une résine de polyester, les polyesters présentant un rapport des groupes hydroxyle aux groupes carboxyle de 1,1 à 2,0 : 1, et des solutions à 20 à 60% en poids des polyesters dans des solvants organiques à 23°C présentant des viscosités se situant dans la plage de 40 à 12 000 mPas ; ou
(c) les laques pour fils, à base de polyuréthanne, se composant d'une solution dans un solvant d'un polyester contenant des groupes hydroxyle présentant un indice d'OH de 100 à 450 mg de KOH/g, et d'un produit d'addition, préparé dans un rapport d'équivalents NCO/OH de 1 : 2 à 9 : 1, de diisocyanate et de polyol, dont les groupes isocyanate libres sont totalement bloqués ; ou
(d) des laques pour fils, à base de polyamideimide, se composant d'une solution dans un solvant d'un polyamideimide, des solutions à 20 à 40% en poids des polyamideimides à 23°C présentant des viscosités se situant dans la plage de 800 à 3 000 mPas ;
(B) on choisit également la laque conductrice, appliquée sur le fil isolé, dans le groupe constitué par :
(e) les laques pour fils (Aa), à base de polyesterimide, ou les laques pour fils (Ab), à base de polyester, la conductibilité électrique de ces laques pour fils étant engendrée par addition d'une combinaison de 1 à 12 parties en poids de noir de carbone conducteur de l'électricité et de 50 à 110 parties en poids de graphite, à chaque fois par rapport à 100 parties en poids de la résine de polyesterimide ou de polyester ; ou
(f) les laques pour fils (Ac), à base de polyuréthanne, la conductibilité électrique de ces laques pour fils étant engendrée par addition d'une combinaison de 1 à 35 parties en poids de noir de carbone conducteur de l'électricité et de 2 à 115 parties en poids de graphite, à chaque fois par rapport à 100 parties en poids de la résine de polyuréthanne ; ou
(g) les laques pour fils (Ad), à base de polyamideimide, la conductibilité électrique de ces laques pour fils étant engendrée par addition d'une combinaison de 1 à 10 parties en poids de noir de carbone conducteur de l'électricité et de 60 à 110 parties en poids de graphite, à chaque fois par rapport à 100 parties en poids de la résine de polyamideimide.

2. Fil revêtu, se composant d'une âme conductrice métallique, d'une couche de laque isolante appliquée sur l'âme conductrice et d'une couche conductrice de l'électricité, appliquée sur la couche de laque isolante, caractérisé par le fait que
(A) la laque isolante, appliquée directement sur la surface du fil, est choisie dans le groupe constitué par :
(a) les laques pour fils, à base de polyesterimide, se composant d'une solution dans un solvant ou d'une solution aqueuse ou d'une dispersion aqueuse d'une résine de polyesterimide, les indices d'hydroxyle des polyesterimides se situant dans la plage de 50 à 200 mg de KOH/g, et des solutions à 20 à 60% en poids des polyesterimides dans les solvants organiques à 23°C présentant des viscosités se situant dans la plage de 80 à 15 000 mPas ; ou
(b) les laques pour fils, à base de polyester, se composant d'une solution dans un solvant ou d'une solution aqueuse ou d'une dispersion aqueuse d'une résine de polyester, les polyesters présentant un rapport des groupes hydroxyle aux groupes carboxyle de 1,1 à 2,0 : 1, et des solutions à 20 à 60% en poids des polyesters dans des solvants organiques à 23°C présentant des viscosités se situant dans la plage de 40 à 12 000 mPas ; ou
(c) les laques pour fils, à base de polyuréthanne, se composant d'une solution dans un solvant d'un polyester contenant des groupes hydroxyle présentant un indice d'OH de 100 à 450 mg de KOH/g, et d'un produit d'addition, préparé dans un rapport d'équivalents NCO/OH de 1 : 2 à 9 : 1, de diisocyanate et de polyol, dont les groupes isocyanate libres sont totalement bloqués ; ou
(d) les laques pour fils, à base de polyamideimide, se composant d'une solution dans un solvant d'un polyamideimide, des solutions à 20 à 40% en poids des polyamideimides à 23°C présentant des viscosités se situant dans la plage de 800 à 3 000 mPas ;
(B) la couche conductrice de l'électricité se compose d'une couche d'une laque conductrice de l'électricité, qui est également choisie dans le groupe constitué par :
(e) les laques pour fils (Aa), à base de polyesterimide, ou les laques pour fils (Ab), à base de polyester, la conductibilité électrique de ces laques pour fils étant engendrée par addition d'une combinaison de 1 à 12 parties en poids de noir de carbone conducteur de l'électricité et de 50 à 110 parties en poids de graphite, à chaque fois par rapport à 100 parties en poids de la résine de polyesterimide ou de polyester ; ou
(f) les laques pour fils (Ac), à base de polyuréthanne, la conductibilité électrique de ces laques pour fils étant engendrée par addition d'une combinaison de 1 à 35 parties en poids de noir de carbone conducteur de l'électricité et de 2 à 115 parties en poids de graphite, à chaque fois par rapport à 100 parties en poids de la résine de polyuréthanne ; ou
(g) les laques pour fils (Ad), à base de polyamideimide, la conductibilité électrique de ces laques pour fils étant engendrée par addition d'une combinaison de 1 à 10 parties en poids de noir de carbone conducteur de l'électricité et de 60 à 110 parties en poids de graphite, à chaque fois par rapport à 100 parties en poids de la résine de polyamide-imide.

3. Procédé ou fil selon l'une des revendications 1 ou 2, caractérisé par le fait que la laque conductrice de l'électricité est choisie dans le groupe constitué par :
(e) les laques pour fils (Aa), à base de polyesterimide, ou les laques pour fils (Ab), à base de polyester, la conductibilité électrique de ces laques pour fils étant engendrée par addition d'une combinaison de 2 à 6 parties en poids de noir de carbone conducteur de l'électricité et de 80 à 105 parties en poids de graphite, à chaque fois par rapport à 100 parties en poids de la résine de polyesterimide ou de polyester ; ou
(f) les laques pour fils (Ac), à base de polyuréthanne, la conductibilité électrique de ces laques pour fils étant engendrée par addition d'une combinaison de 5 à 8 parties en poids de noir de carbone conducteur de l'électricité et de 70 à 107 parties en poids de graphite, à chaque fois par rapport à 100 parties en poids de la résine de polyuréthanne ; ou
(g) les laques pour fils (Ad), à base de polyamide-imide, la conductibilité électrique de ces laques pour fils étant engendrée par addition d'une combinaison de 2 à 8 parties en poids de noir de carbone conducteur de l'électricité et de 70 à 95 parties en poids de graphite, à chaque fois par rapport à 100 parties en poids de la résine de polyamideimide.

4. Procédé ou fil selon l'une quelconque des revendications 1 à 3, caractérisé par le fait que la laque isolante, appliquée directement sur la surface du fil, et/ou la laque conductrice de l'électricité est une laque pour fils (Ac), à base de polyuréthanne, se composant d'une solution dans un solvant d'un polyester contenant des groupes hydroxyle présentant un indice d'OH de 150 à 500 mg de KOH/g, et d'un produit d'addition, préparé dans un rapport NCO/OH de 1 : 2 à 9 : 1, de diisocyanate et de triméthylolpropane, dont les groupes isocyanates libres sont totalement bloqués.

5. Procédé ou fil selon l'une quelconque des revendications 1 à 4, caractérisé par le fait que, comme laque pour fils (Ab), à base de polyester, pour les laques isolantes et/ou les laques conductrices de l'électricité, on utilise des solutions de polyester qui présentent un rapport des groupes hydroxyle aux groupes carboxyle de 1,15 : 1 à 1,60 : 1.

6. Procédé ou fil selon l'une quelconque des revendications 1 à 5, caractérisé par le fait qu'on utilise des polyesterimides contenant des groupes trishydroxyéthyl-isocyanurate comme laques pour fils (Aa), à base de polyesterimides pour les laques isolantes et/ou les laques conductrices de l'électricité.

7. Procédé ou fil selon l'une quelconque des revendications 1 à 6, caractérisé par le fait qu'on utilise un noir de carbone conducteur de l'électricité, dont la dimension moyenne des particules est inférieure à l'épaisseur du film à sec de la couche conductrice de l'électricité après une unique application.

8. Procédé ou fil selon l'une quelconque des revendications 1 à 7, caractérisé par le fait que la laque de recouvrement (Ac), à base de polyuréthanne, contient un produit d'addition, préparé dans un rapport NCO/OH de 2 : 1, de diisocyanate et de triméthylolpropane, dont les groupes isocyanate libres sont totalement bloqués.

9. Procédé ou fil selon l'une quelconque des revendications 1 à 8, caractérisé par le fait qu'on utilise des laques pour fils (Ac), à base de polyuréthanne, dans lesquelles les groupes isocyanate libres sont bloqués par du phénol et/ou du crésol.

10. Procédé ou fil selon l'une quelconque des revendications 1 à 9, caractérisé par le fait qu'on utilise des laques pour fils (Ac), à base de polyuréthanne, dans lesquelles est utilisé, comme composant diisocyanate, du toluylène diisocyanate ou du bis(isocyanato-4 phényl)méthane.

11. Procédé ou fil selon l'une quelconque des revendications 1 à 10, caractérisé par le fait qu'on utilise des polyesters contenant des groupes trishydroxyéthyl-isocyanurate comme laques pour fils (Ab), à base de polyester, pour les laques isolantes et/ou les laques conductrices de l'électricité.

12. Procédé ou fil selon l'une quelconque des revendications 1 à 11, caractérisé par le fait que, sur la couche conductrice de l'électricité, on applique encore une fois une couche isolante, choisie dans le groupe constitué par les laques pour fils (Aa), à base de polyesterimide, les laques pour fils (Ab), à base de polyester, les laques pour fils (Ac), à base de polyuréthanne, ou les laques pour fils (Ad), à base de polyamideimide, qui isolent la couche conductrice sur l'extérieur.

13. Utilisation des fils tels que définis à l'une quelconque des revendications 2 à 12 pour la fabrication de bobinages inductifs à accumulation d'énergie capacitive.

14. Utilisation de fils revêtus, se composant d'une âme conductrice métallique, d'une couche de laque isolante, appliquée sur l'âme conductrice, et d'une couche conductrice de l'électricité, appliquée sur la couche de laque isolante, pour la fabrication de bobinages inductifs à accumulation d'énergie capacitive, caractérisée par le fait que
(A) la laque isolante, appliquée directement sur la surface des fils, est choisie dans le groupe constitué par :
(a) les laques pour fils, à base de polyesterimide, se composant d'une solution dans un solvant ou d'une solution aqueuse ou d'une dispersion aqueuse d'une résine de polyesterimide, les indices d'hydroxyle des polyesterimides se situant dans la plage de 50 à 200 mg de KOH/g, et des solutions à 20 à 60% en poids des polyesterimides dans des solvants organiques à 23°C présentant des viscosités se situant dans la plage de 80 à 15 000 mPas ; ou
(b) les laques pour fils, à base de polyester, se composant d'une solution dans un solvant ou d'une solution aqueuse ou d'une dispersion aqueuse d'une résine de polyester, les polyesters présentant un rapport des groupes hydroxyle aux groupes carboxyle de 1,1 à 2,0 : 1, et des solutions à 20 à 60% en poids des polyesters dans des solvants organiques à 23°C présentant des viscosités se situant dans de 40 à 12 000 mPas ; ou
(c) les laques pour fils, à base de polyuréthanne, se composant d'une solution dans un solvant d'un polyester contenant des groupes hydroxyle, présentant un indice d'OH de 100 à 450 mg de KOH/g, et d'un produit d'addition, préparé dans un rapport d'équivalents NCO/OH de 1 : 2 à 9 : 1, de diisocyanate et de polyol, dont les groupes isocyanate libres sont totalement bloqués ; ou
(d) les laques pour fils, à base de polyamideimide, se composant d'une solution dans un solvant d'un polyamideimide, des solutions à 20 à 40% en poids des polyamideimides à 23°C présentant des viscosités se situant dans la plage de 800 à 3 000 mPas ;
(B) la laque conductrice, appliquée sur le fil isolé, est également choisie dans le groupe constitué par :
(e) les laques pour fils (Aa), à base de polyesterimide, ou les laques pour fils (Ab), à base de polyester, la conductibilité électrique de ces laques pour fils étant engendrée par addition de :
(1) 2 à 20 parties en poids de noir de carbone conducteur de l'électricité pour 100 parties en poids de la résine de polyesterimide ou de polyester ; ou
(2) 50 à 110 parties en poids de graphite pour 100 parties en poids de la résine de polyesterimide ou de polyester ; ou
(f) des laques pour fils (Ac), à base de polyuréthanne, la conductibilité électrique de ces laques pour fils étant engendrée par addition de :
(1) 5 à 50 parties en poids de noir de carbone conducteur de l'électricité pour 100 parties en poids de la résine de polyuréthanne ; ou
(2) 2 à 40 parties en poids de graphite pour 100 parties en poids de la résine de polyuréthanne ; ou
(g) les laques pour fils (Ad), à base de polyamideimide, la conductibilité électrique de ces laques pour fils étant engendrée par addition de :
(1) 1 à 10 parties en poids de noir de carbone conducteur de l'électricité pour 100 parties en poids de la résine de polyamideimide ; ou
(2) 60 à 110 parties en poids de graphite pour 100 parties en poids de la résine de polyamideimide.
